# EUROPÄISCHE PATENTSCHRIFT

(11) **EP 3 576 894 B1**
(45) Veröffentlichungstag und Bekanntmachung des Hinweises auf die Patenterteilung: **24.09.2025**
(21) Anmeldenummer: 18700336.3
(22) Anmeldetag: 11.01.2018
(51) Int. Cl.: B22D 17/00, B22D 19/00, B22D 21/04, B22D 29/00, B22D 21/00, F28F 21/08, B22D 23/04, B22D 23/06, F28D 1/047, F28D 21/00, F28F 3/12

(54) **VERFAHREN ZUM HERSTELLEN EINER KÜHLVORRICHTUNG**
METHOD FOR PRODUCING A COOLING DEVICE
PROCÉDÉ DE FABRICATION D'UN DISPOSITIF DE REFROIDISSEMENT

(30) Priorität: 01.02.2017 DE 102017201583
(43) Veröffentlichungstag der Anmeldung: 11.12.2019
(73) Patentinhaber: Robert Bosch GmbH, 70442 Stuttgart (DE)
(72) Erfinder: ROETTGEN, Martin, 70469 Stuttgart (DE); HIPPCHEN, Silvan, 74372 Sersheim (DE); DUDAS, Zsolt, 71254 Ditzingen (DE); STEINBACH, Juergen, 71691 Freiberg (DE); SCHENK, Robert, 71665 Vaihingen/Enz (DE); ENGELHARDT, Daniel, 34121 Kassel (DE)
(86) Internationale Anmeldenummer: PCT/EP2018/050624
(87) Internationale Veröffentlichungsnummer: WO 2018/141521

(56) Entgegenhaltungen:
- DE-A1- 102008 016 994
- DE-A1- 102015 001 190
- DE-B- 1 119 469
- JP-A- H10 152 767
- US-A1- 2015 151 385
- YOON ET AL: "Fabrication of automotive heat exchanger using kinetic spraying process", SURFACE AND COATINGS TECHNOLOGY, ELSEVIER BV, AMSTERDAM, NL, vol. 201, no. 24, 30 August 2007 (2007-08-30), pages 9524 - 9532, XP022222795, ISSN: 0257-8972, DOI: 10.1016/J.SURFCOAT.2007.04.026

## Beschreibung

Die Erfindung geht aus von einem Verfahren zum Herstellen einer Kühlvorrichtung nach der Gattung des unabhängigen Patentanspruchs 1. Gegenstand der vorliegenden Erfindung sind auch Vorprodukte für die Herstellung einer Kühlvorrichtung.

Aus dem Stand der Technik ist das Eingießen von Rohreinlegeteilen allgemein ein gebräuchliches Verfahren auch für Kraftfahrzeugbaugruppen, wie beispielweise eine Kühlschlange in einen Druckgusskühler, eine Ölleitung in ein Getriebe usw. Insbesondere bei der Herstellung von Aluminiumdruckgussteilen, in welche Aluminiumrohre eingelegt werden, sollte während des Gießprozesses die Stabilität der Aluminiumrohreinlegeteile aufrechterhalten werden. Die hohe Schmelztemperatur und der Druck der Aluminiumdruckgussschmelze können für die Aluminiumrohreinlegeteile besonders kritisch werden. Daher ist es aus dem Stand der Technik bekannt, die Aluminiumrohreinlegeteile mit einem Salz- oder Sandkern zu füllen, um die Rohrstabilität während des Gießprozesses zu gewährleisten. Nach dem Eingießen des Einlegeteils wird die Salz- oder Sandkernfüllung durch einen zusätzlichen Spülprozess entfernt, um die Durchgängigkeit des Rohres sicherzustellen.

Aus der DE 10 2008 039 208 A1 ist die Herstellung von Aluminiumdruckgussbauteilen mit Kernen bekannt, welche einen Hohlraum im Aluminiumbauteil ausbilden sollen und eine Oberflächenschicht aus einem Metall oder einer Metalllegierung, insbesondere Kupfer, Nickel, Zink, Zinn, Wismut (bzw. Bismut), Silizium, Kupfer-Zinn-Basislegierung, Kupfer-Nickel-Basislegierung, Kupfer-Zink-Basislegierung, aufweisen, welche aus wirtschaftlichen Gründen nach dem Gießprozess im Gussteil verbleiben. Die Oberflächenbeschichtung wirkt als Bindeschicht zwischen Schmelze und Kernmantel und beeinflusst gezielt die Funktionalität des im Gussteil verbleibenden Kernmantelteils, insbesondere hinsichtlich der Wärmeleitfähigkeit zwischen der Gusswand des fertigen Bauteils und des mit einem Kühlmedium gefüllten späteren Hohlraums des Gussteils.

Aus der DE 10 2011 076 312 A1 ist eine Kühlvorrichtung für ein Gehäuse bekannt, in welchem mindestens ein Baustein einer Leistungselektronik aufgenommen ist. Eine zu umspritzende hohle Kühlstruktur stellt eine Kühlfläche zum Gehäuse dar. Die zu umspritzende Kühlstruktur ist bei der Fertigung des Gehäuses durch ein die zu umspritzende Kühlstruktur beaufschlagendes Medium abgestützt. Hierbei ist die zu umspritzende Kühlstruktur aus Aluminium oder einer Aluminiumlegierung gefertigt und erstreckt sich mäanderförmig oder in U-Form von einem Zufluss des Mediums zu einem Abfluss des Mediums.

Aus der DE 10 2008 016 994 A1 ist ein Verfahren zum Herstellen eines Gehäusebauteils mit innerem Kanal bekannt. Das Gehäusebauteil wird in einer Druckgussform im Druckgussverfahren hergestellt und der Kanal ist durch mindestens ein Rohr gebildet ist, das in das Gehäusebauteil eingebettet wird. Als mindestens ein Rohr wird ein solches aus Leichtmetall, z. B. aus Aluminium oder einer Aluminiumlegierung, in der Druckgussform mit Aluminium oder einer Aluminiumlegierung umspritzt.

Aus der DE 10 2015 001 190 A1 sind ein Kühlelement für metallurgische Öfen sowie ein Verfahren zur Herstellung eines Kühlelements bekannt. Das Kühlelement besteht aus gegossenem Kupfer und ist insbesondere für den Einsatz in Wandungen thermisch hochbelasteter Schmelz- und Reduktionsöfen vorgesehen. Im Inneren des Kühlelements sind Kühlmittelkanäle angeordnet, bestehend aus vor dem Umgießen mit flüssigem Kupfer beidseitig galvanisch bzw. chemisch speziell beschichteten Kupferrohren, die eine wasserlose Kühlung mit niedrigschmelzenden organischen Salzschmelzen ermöglichen und das Kühlelement vor Korrosionsschäden schützen. Das Verfahren zur Herstellung eines in seinem Inneren mit aus Kupferrohren gebildeten Kupferkanälen versehenen Kühlelements, insbesondere für den Einsatz in Decken und/oder Wandungen thermisch hoch belasteter Schmelz- und Reduktionsöfen, umfasst die Schritte: a) Fertigung des Rohrbündels einschließlich aller gewünschten Bögen, Leitungen und Anschlüsse, b) Vorbehandlung und chemische Beschichtung der Rohre des Rohrbündels auf der Innenseite, c) Vorbehandlung und galvanische Beschichtung der Rohre des Rohrbündels auf der Außenseite, d) Einlegen des Rohrbündels in die Gießform, Umgießen des Rohrbündels mit geschmolzenem Kupfer oder Kupferlegierung innerhalb der Gießform bei gleichzeitiger, vorzugsweise wasserloser Kühlung der Rohrinnenwandungen mit niedrigschmelzenden organischen Salzschmelzen, e) Abkühlen der Kupferschmelze unter definierten Abkühlungsgradienten und Abkühlungszeiten zur Erlangung bestimmter Materialeigenschaften.

Aus der DE 1 119 469 B ist ein Kern zur Erzeugung von Hohlräumen in Druckgussteilen aus Metall bekannt. Das Druckgussteil umfasst einen Hohlkörper aus einem gut wärmeleitenden Stahlblech und einen Grundkörper aus einem gut wärmeleitenden Gießmetall. Zur Herstellung des Druckgussteils wird der Hohlkörper innen mit einem schmelzenden Stoff befüllt, welcher eine niedrigere Schmelztemperatur als das Gießmetall und der Hohlkörper aufweist. Die Füllung füllt den Hohlkörper aus und wird anschließend abgekühlt. Der befüllte Hohlkörper wird in eine Druckgussform eingelegt und das Gießmetall wird als Druckguss mit einer ersten Temperatur in die Druckgussform eingebracht und umfließt den Hohlkörper zumindest teilweise. Der Druckguss schmelzt das Stahlblech des Hohlkörpers an, so dass zumindest bereichsweise eine stoffschlüssige Verbindung zwischen dem, den Grundkörper ausbildenden Druckguss und dem Stahlblech des Hohlkörpers entsteht. Der Druckguss erstarrt und wird fest, wobei der Druckguss während der Erstarrungsphase die Füllung aus dem schmelzenden Stoff im Inneren des Hohlkörpers bis zum Erreichen der Schmelztemperatur erwärmt, und wobei der geschmolzene Stoff aus dem Hohlkörper entfernt wird. Als schmelzender Stoff wird ein Kunststoff verwendet, welcher bei der Polymerisation von kristallinen, aromatischen Kohlenwasserstoffen entsteht.

Aus der JP H10 152767 A ist eine Kühlvorrichtung mit Aluminiumrohren bekannt, welche an ihrer Innenseite eine Zinkbeschichtung aufweisen.

Die Offenlegungsschrift US2015/0151385 A1 zeigt einen Lötdraht zum Ausbilden einer Lötverbindung zwischen zwei zu fügenden Verbindungspartnern. Ein mit einem Rundquerschnitt ausgeführte Variante des Lötdrahtes weist einen Kern aus einem Zinndraht auf, welcher wiederum mit einer Beschichtungsfolge aus Al, Cu, ggf. weiteren Materialschichten und abschließend in einer Ausführungsform mit einer Zinn-schicht ausgeführt ist. Die Beschichtungen auf den Zinndrahtkern sind durch ein Sputter- oder Vapor Deposition-Verfahren. Die Beschichtungsstärken sind jeweils nur wenige Nanometer groß.

### Offenbarung der Erfindung

Das Verfahren zum Herstellen einer Kühlvorrichtung mit den Merkmalen des unabhängigen Patentanspruchs 1 hat den Vorteil, dass die Beschichtung und Befüllung des mindestens einen Hohlkörpers in einem Prozess kombiniert ist und kein zusätzlicher Transport erforderlich ist. Anstatt eines zusätzlichen Spülprozesses wird die Füllung aus dem dritten Material aufgrund der Materialeigenschaften im heißen und flüssigen Zustand direkt nach dem Eingießen in vorteilhafter Weise schnell und kostengünstig entfernt. Da das Beschichtungsmaterial gleichzeitig zum Füllen des Hohlkörpers eingesetzt wird, kann die Anzahl der Materialien in der Baugruppe reduziert werden, da kein zusätzliches Füllmaterial, wie beispielsweise Salz oder Sand, erforderlich ist, um die Stabilität des Hohlkörpers während des Gießprozesses zu gewährleisten. Zudem schützt die Oberflächenbeschichtung aus dem dritten Material die Oberfläche des Hohlkörpers vor Oxidation, bevor der Hohlkörper weiterverarbeitet wird. Die Oberflächenbeschichtung wird in vorteilhafterweise aufgrund der hohen Temperatur des Druckgusses des zweiten Materials, welche höher als die Schmelztemperatur des dritten Materials ist, abgeschmolzen und vom ersten Material des Hohlkörpers weggespült, so dass zumindest bereichsweise eine stoffschlüssige Verbindung zwischen dem ersten Material des Hohlkörpers und dem zweiten Material des Druckgusses bzw. des Grundkörpers ermöglicht wird.

Ausführungsformen der vorliegenden Erfindung stellen ein Verfahren zum Herstellen einer Kühlvorrichtung zur Verfügung, welche mindestens einen rohrförmigen Hohlkörper aus einem gut wärmeleitenden ersten Material und einen Grundkörper aus einem gut wärmeleitenden zweiten Material umfasst. Hierbei wird der Hohlkörper außen mit einem gut wärmeleitenden dritten Material beschichtet und innen mit dem dritten Material befüllt und beschichtet, welches eine niedrigere Schmelztemperatur als das erste und zweite Material aufweist. Die Füllung füllt den Hohlkörper aus und wird anschließend abgekühlt. Der befüllte Hohlkörper wird in eine Druckgussform eingelegt. Anschließend wird das zweite Material als Druckguss mit einer ersten Temperatur in die Druckgussform eingebracht und umfließt den Hohlkörper zumindest teilweise, wobei der Druckguss das dritte Material der Oberflächenbeschichtung abschmelzt und das erste Material des Hohlkörpers anschmelzt, so dass zumindest bereichsweise eine stoffschlüssige Verbindung zwischen dem, den Grundkörper ausbildenden Druckguss des zweiten Materials und dem ersten Material des Hohlkörpers entsteht. Anschließend erstarrt der Druckguss des zweiten Materials und wird fest, wobei der Druckguss des zweiten Materials während der Erstarrungsphase die Füllung aus dem dritten Material im Inneren des Hohlkörpers bis zum Erreichen der Schmelztemperatur erwärmt, und wobei das geschmolzene dritte Material unter Druck aus dem Hohlkörper entfernt wird.

Zudem wird ein Vorprodukt mit den Merkmalen des unabhängigen Anspruchs 7 für die Herstellung einer Kühlvorrichtung vorgeschlagen. Das Vorprodukt umfasst in einer ersten Alternative einen rohrförmigen Hohlkörper aus einem gut wärmeleitenden ersten Material. Hierbei weist der ungebogene Hohlkörper an seiner Außenseite eine Oberflächenbeschichtung aus einem gut wärmeleitenden dritten Material und eine Füllung aus dem gut wärmeleitenden dritten Material auf, welches einen niedrigeren Schmelzpunkt als das erste Material aufweist. Die Füllung füllt den Hohlkörper komplett aus. Das Handling eines ungebogenen Hohlkörpers bei der Beschichtung und Befüllung ist einfacher als bei einem bereits gebogenen Hohlkörper.

In einer zweiten Alternative ist der rohrförmige Hohlkörper in eine gewünschte Form gebogen und abgelängt und weist an seiner Außenseite eine Oberflächenbeschichtung aus einem gut wärmeleitenden dritten Material und eine Füllung aus dem gut wärmeleitenden dritten Material auf, welches einen niedrigeren Schmelzpunkt als das erste Material aufweist, wobei die Füllung den Hohlkörper komplett ausfüllt. Der beschichtete und befüllte rohrförmige Hohlkörper kann direkt nach dem Abkühlen in eine gewünschte Form gebogen und geschnitten werden.

Eine solche Kühlvorrichtung umfasst mindestens einen Hohlkörper aus einem gut wärmeleitenden ersten Material, welcher in einen Grundkörper aus einem gut wärmeleitenden zweiten Material eingebettet ist. Hierbei ist zwischen dem ersten Material des mindestens einen Hohlkörpers und dem zweiten Material des Grundkörpers an der Außenseite des mindestens einen Hohlkörpers zumindest bereichsweise eine stoffschlüssige Verbindung ausgebildet. Zudem weist der Hohlkörper an seiner Innenseite eine Oberflächenbeschichtung aus einem gut wärmeleitenden dritten Material auf, welches eine niedrigere Schmelztemperatur als das gut wärmeleitende erste Material des Hohlkörpers und das gut wärmeleitende zweite Material des Grundkörpers aufweist. Durch die stoffschlüssige Verbindung und Integration des Hohlkörpers im Grundkörper kann ein niedriger thermischer Widerstand zwischen dem Grundkörper und dem Hohlkörper umgesetzt werden, so dass in vorteilhafter Weise auf weitere Maßnahmen, wie beispielsweise Aufbringen eines Wärmeleitklebers, zur Verbesserung der Wärmeleitfähigkeit zwischen dem Grundkörper und dem Hohlkörper verzichtet werden kann. Zudem hat die Oberflächenbeschichtung an der Innenseite des Hohlkörpers den Vorteil, dass eine Oxidation der Oberfläche des Hohlkörpers verhindert wird, so dass eine gute Wärmeübertragung zwischen dem Hohlkörper und einem durch den Hohlkörper strömenden Kühlmedium möglich ist.

Eine solche Kühlvorrichtung kann in einer elektrischen Baugruppe zur Kühlung von mindestens einem elektrischen Leistungsbauteil eingesetzt werden.

Durch die in den abhängigen Ansprüchen aufgeführten Maßnahmen und Weiterbildungen sind vorteilhafte Verbesserungen des im unabhängigen Patentanspruch 1 angegebenen Verfahrens zum Herstellen einer Kühlvorrichtung möglich.

Erfindungsgemäß ist das erste Material des Hohlkörpers Aluminium oder eine Aluminiumlegierung Das zweite Material des Grundkörpers ist ebenfalls Aluminium oder eine Aluminiumlegierung. Durch die Verwendung von Aluminium oder einer Aluminiumlegierung kann der Leichtbaugedanke und eine gute Wärmeleitfähigkeit kostengünstig und einfach umgesetzt werden, da bei der Herstellung auf bewerte Verfahren und Prozesse zurückgegriffen werden kann. Das dritte Material der Oberflächenbeschichtung des Hohlkörpers ist erfindungsgemäß Zink oder eine Zinklegierung oder Zinn oder eine Zinnlegierung.

Die Zinn- oder Zinkmaterialien haben deutlich höhere Wärmeleitfähigkeitswerte als Salz oder Sand, d.h. sie unterstützen während des Gießprozesses den Hohlkörper nicht nur mechanisch sondern auch thermisch. Zudem ermöglichen die niedrigen Schmelztemperaturen von Zinn (231°C) und Zink (419°C) eine einfache und schnelle Beschichtung bzw. Befüllung des Hohlkörpers aus Aluminium, das eine wesentlich höhere Schmelztemperatur (660°C) aufweist, wobei eine maximale Temperatur des zähflüssigen Aluminiumdruckgusses einen Wert im Bereich von ca. 560 bis 580°C aufweist. Mit verschiedenen Legierungen könnte man den Schmelzpunkt der Oberflächenbeschichtung noch weiter reduzieren, um das Abschmelzen der Oberflächenbeschichtung des Hohlkörpers durch den Aluminiumdruckguss zu unterstützen. Während des Gießens ist das Zinn- oder Zinkmaterial der Füllung im Hohlkörper noch fest, d.h. der Hohlkörper bleibt stabil. Nach sehr kurzer Zeit (ca. 1 Sek.) erstarrt der Druckguss und wird fest. Parallel wird das Zinn- oder Zinkmaterial im Hohlkörper aufgewärmt und erreicht bzw. überschreitet seinen Schmelzpunkt. Ab diesem Moment kann das geschmolzene Zinn- oder Zinkmaterial aus dem Hohlkörper mit hohem Druck, beispielsweise über eine Gasinjektion entfernt werden. Das aus dem Hohlkörper entfernte Zinn- oder Zinkmaterial kann aufgefangen und wieder verwendet werden (Recycling).

In vorteilhafter Ausgestaltung des Verfahrens kann der Hohlkörper vor dem Beschichten und Befüllen mit einem Zinkatverfahren behandelt werden. Dadurch kann, bei der Verwendung von Aluminium als erstes Material, eine Oxidschicht auf der Hohlkörperoberfläche entfernt werden, bevor die Oberfläche des Hohlkörpers durch eine Oberflächenbeschichtung, vorzugsweise aus einem Zinn- oder Zinkmaterial, vor einer erneuten Oxidation geschützt wird.

In weiterer vorteilhafter Ausgestaltung des Verfahrens kann der Hohlkörper in einem Beschichtungsbad mit dem dritten Material beschichtet und befüllt werden. Durch ein solches Beschichtungsbad kann die Beschichtung und Befüllung des Hohlkörpers mit dem dritten Material in einem Prozessschritt durchgeführt werden. Zudem ist die Befüllung des Hohlkörpers mit dem geschmolzenen flüssigen dritten Material schneller und kostengünstiger als die Befüllung mit Salz oder Sand durchführbar.

In weiterer vorteilhafter Ausgestaltung des Verfahrens kann der befüllte und abgekühlte Hohlkörper in eine gewünschte Form geschnitten und gebogen werden. Es ist wesentlich einfacher ein Vorprodukt, welches einen befüllten und beschichteten Hohlkörper umfasst, zu biegen und zu schneiden als den Hohlkörper erst zu biegen und zu schneiden und dann zu beschichten und zu befüllen.

In weiterer vorteilhafter Ausgestaltung des Verfahrens kann während der Erstarrungsphase an den Enden des Hohlkörpers die Temperatur der Füllung ermittelt werden. So kann der Druck zum Entfernung der Füllung an den Hohlkörper angelegt werden, wenn die Temperatur der Füllung einen vorgegebenen Schwellwert erreicht und/oder übersteigt. Der vorgegebene Temperaturschwellwert kann dabei so gewählt werden, dass das dritte Material der Füllung seinen Schmelzpunkt überschritten hat und flüssig ist. Um dieses Zeitfenster optimal und produktunabhängig zu erkennen, können Temperatursensoren an den Enden des Hohlkörpers vorgesehen werden. Der Druck zum Ausblasen des Hohlkörpers kann dann durch die Messwerte der Temperatursensoren kontrolliert werden.

Ausführungsbeispiele der Erfindung sind in der Zeichnung dargestellt und werden in der nachfolgenden Beschreibung näher erläutert. In der Zeichnung bezeichnen gleiche Bezugszeichen Komponenten bzw. Elemente, die gleiche bzw. analoge Funktionen ausführen.

### Kurze Beschreibung der Zeichnungen

Fig. 1 zeigt eine Längsschnittdarstellung eines Ausführungsbeispiels einer Kühlvorrichtung für eine elektrische Baugruppe.
Fig. 2 zeigt eine Querschnittdarstellung des Ausführungsbeispiels einer Kühlvorrichtung für eine elektrische Baugruppe aus Fig. 1.
Fig. 3 zeigt ein schematisches Flussdiagramm eines Ausführungsbeispiels eines erfindungsgemäßen Verfahrens zum Herstellen der Kühlvorrichtung aus Fig. 1 und 2.
Fig. 4 zeigt eine schematische Darstellung eines Beschichtungsbads mit einem Ausführungsbeispiel eines erfindungsgemäßen Vorprodukts für die Herstellung der Kühlvorrichtung aus Fig. 1 und 2.
Fig. 5 zeigt ein Kennliniendiagramm, welches eine erste Kennlinie mit dem Temperaturverlauf eines Druckgusses und eine zweite Kennlinie mit dem Temperaturverlauf einer Füllung eines Hohlkörpers während der Herstellung der Kühlvorrichtung für eine elektrische Baugruppe aus Fig. 1 und 2 darstellt.

### Ausführungsformen der Erfindung

Wie aus Fig. 1 und 2 ersichtlich ist, umfasst das dargestellte Ausführungsbeispiel einer Kühlvorrichtung 10 für eine elektrische Baugruppe mindestens einen Hohlkörper 30 aus dem gut wärmeleitenden ersten Material, welcher in einen Grundkörper 20 aus dem gut wärmeleitenden zweiten Material eingebettet ist. Hierbei ist zwischen dem ersten Material des mindestens einen Hohlkörpers 30 und dem zweiten Material des Grundkörpers 20 an der Außenseite 34 des mindestens einen Hohlkörpers 30 zumindest bereichsweise eine stoffschlüssige Verbindung ausgebildet. Zudem weist der Hohlkörper 30 an seiner Innenseite 32 eine Oberflächenbeschichtung 36 aus dem gut wärmeleitenden dritten Material auf, welches eine niedrigere Schmelztemperatur als das gut wärmeleitende erste Material des Hohlkörpers 30 und das gut wärmeleitende zweite Material des Grundkörpers 20 aufweist.

Im dargestellten Ausführungsbeispiel der Kühlvorrichtung 10 ist das erste Material des Hohlkörpers 30 eine Aluminiumknetlegierung und das zweite Material des Grundkörpers ist 20 ein Aluminiumdruckguss. Das dritte Material der Oberflächenbeschichtung 36 des Hohlkörpers 30 ist im dargestellten Ausführungsbeispiel Zink. Anders als für die Erfindung vorgesehen, sind auch andere Materialkombinationen vorstellbar, so kann der Hohlkörper 30 beispielsweise auch aus Kupfer oder einer Kupferlegierung oder einem anderen geeigneten gut wärmeleitenden Metall oder einer Metalllegierung gefertigt werden. Die Oberflächenbeschichtung 36 des Hohlkörpers 30 kann erfindungsgemäß auch eine Zinklegierung oder Zinn oder eine Zinnlegierung sein. Im dargestellten Ausführungsbeispiel ist der Hohlkörper 30 als mäanderförmig gebogenes Rohr mit einem runden Querschnitt ausgebildet. Selbstverständlich kann der Hohlkörper 30 auch andere Formen und Querschnitte aufweisen und beispielsweise als U-förmig gebogenes Rohr mit einem eckigen Querschnitt ausgeführt werden.

Vorzugsweise werden Ausführungsbeispiele der Kühlvorrichtung 10 zur Kühlung von mindestens einem elektrischen Leistungsbauteil in einer nicht näher dargestellten elektrischen Baugruppe verwendet, welche beispielsweise als Steuergerät ausgeführt ist. So kann die Kühlvorrichtung 10 beispielsweise als Grundplatte der elektrischen Baugruppe und/oder als Teil eines Gehäuses des Steuergeräts eingesetzt werden. Auf dieser Grundplatte bzw. dem Gehäuseteil können dann die zu kühlenden Leistungsbauteile angeordnet werden. Hierbei kann die Kühlvorrichtung 10 als Gaskühler, bei welchem ein Gas zur Wärmeabfuhr durch den Hohlkörper 30 geleitet wird, oder als Flüssigkeitskühler eingesetzt werden, bei welchem eine Flüssigkeit zur Wärmeabfuhr durch den Hohlkörper 30 geleitet wird.

Wie aus Fig. 3 und 4 ersichtlich ist, umfasst das dargestellte Ausführungsbeispiel eines erfindungsgemäßen Verfahrens 1 zum Herstellen der Kühlvorrichtung 10, welche mindestens einen Hohlkörper 30 aus dem gut wärmeleitenden ersten Material und einen Grundkörper 20 aus dem gut wärmeleitenden zweiten Material umfasst, nachfolgende Schritte:
In einem Schritt S100 wird der Hohlkörper 30 außen mit dem dritten Material beschichtet und innen mit dem dritten Material befüllt, welches eine niedrigere Schmelztemperatur als das erste Material des Hohlkörpers 30 und das zweite Material des Grundkörpers 20 aufweist. Die Füllung 5 füllt den Hohlkörper 30 aus. Anschließend wird der befüllte Hohlkörper im Schritt S110 abgekühlt und im Schritt S120 wird der befüllte Hohlkörper 30 in eine Druckgussform eingelegt. In einem Schritt S130 wird das zweite Material als Druckguss mit einer ersten Temperatur in die Druckgussform eingebracht und umfließt den Hohlkörper 30 zumindest teilweise. Hierbei schmelzt der Druckguss das dritte Material der Oberflächenbeschichtung 36 ab und das erste Material des Hohlkörpers 30 an, so dass zumindest bereichsweise eine stoffschlüssige Verbindung zwischen dem, den Grundkörper 20 ausbildenden Druckguss des zweiten Materials und dem ersten Material des Hohlkörpers 30 entsteht. Im Schritt S140 erstarrt der Druckguss des zweiten Materials und wird fest, wobei der Druckguss des zweiten Materials während der Erstarrungsphase im Schritt S140 die Füllung 5 aus dem dritten Material im Inneren des Hohlkörpers 30 bis zum Erreichen der Schmelztemperatur erwärmt. Im Schritt S150 wird das geschmolzene dritte Material unter Druck aus dem Hohlkörper 30 entfernt.

Im dargestellten Ausführungsbeispiel des erfindungsgemäßen Verfahrens 1, wird als erstes Material für den Hohlkörper 30 und als zweites Material für den Grundkörper 20 Aluminium oder eine Aluminiumlegierung verwendet. Als drittes Material für die Oberflächenbeschichtung 36 und Füllung 5 des Hohlkörpers 30 wird Zink oder eine Zinklegierung verwendet. Anders als für die Erfindung vorgesehen, sind auch andere Materialkombinationen vorstellbar, so kann der Hohlkörper 30 beispielsweise auch aus Kupfer oder einer Kupferlegierung oder einem anderen geeigneten gut wärmeleitenden Metall oder einer Metalllegierung gefertigt werden. Die Oberflächenbeschichtung 36 des Hohlkörpers 30 kann erfindungsgemäß auch Zinn oder eine Zinnlegierung sein.

Wie aus Fig. 3 weiter ersichtlich ist, kann der Hohlkörper 30 vor dem Beschichten und Befüllen in einem optionalen, gestrichelt dargestellten Schritt S50 mit einem Zinkatverfahren behandelt werden, um eine Oxidschicht auf der Oberfläche des Hohlkörpers 30 zu entfernen.

Wie aus Fig. 4 weiter ersichtlich ist, werden die Hohlkörper 30 als Vorprodukt 3 ungebogen mit einer Länge von ca. 6m nach dem Zinkatverfahren im Schritt S50 im Schritt S100 in einem Beschichtungsbad 9 mit dem dritten Material beschichtet und komplett befüllt. Wie aus Fig. 4 ersichtlich ist, wird der Hohlkörper 30 schräg in das Beschichtungsbad 9 eingetaucht und behält diese Lage während der Beschichtung und der Befüllung bei, so dass der Hohlkörper 30 komplett mit dem dritten Material, hier Zink, befüllt werden und Luft 7 aus dem Hohlkörper 30 entweichen kann. Beim Ausheben des Hohlkörpers 30 aus dem Beschichtungsbad 9 wird das unten liegende Ende des Hohlkörpers 30 dicht geschlossen. In diesem Zustand wird der Hohlkörper 30 abgekühlt, so dass das dritte Material im noch flüssigen Zustand nicht ausfließen kann.

Wie aus Fig. 3 weiter ersichtlich ist, kann der befüllte und abgekühlte Hohlkörper 30 bzw. das Vorprodukt 3 in einem optionalen, gestrichelt dargestellten Schritt S115 in eine gewünschte Form gebogen und geschnitten werden. Die Füllung 5 erhöht die Stabilität des Hohlkörpers 30 bereits während des Biegeprozesses bzw. der mechanischen Bearbeitung.

Um ein optimales Zeitfenster zum Entfernen der Füllung 5 aus dem Hohlkörper 30 zu erkennen, kann während der Erstarrungsphase im Schritt S140 an den Enden des Hohlkörpers 30 die Temperatur der Füllung 5 ermittelt werden. Im Schritt S150 kann der Druck zum Entfernung der Füllung 5 dann an den Hohlkörper 30 angelegt werden, wenn die Temperatur der Füllung 5 einen vorgegebenen Schwellwert erreicht und/oder übersteigt. Der vorgegebene Temperaturschwellwert kann dabei so gewählt werden, dass das dritte Material der Füllung 5 seinen Schmelzpunkt überschritten hat und flüssig ist. Um dieses Zeitfenster optimal und produktunabhängig zu erkennen, können Temperatursensoren an den Enden des Hohlkörpers 30 vorgesehen werden. Der Druck zum Ausblasen des Hohlkörpers 30 kann dann durch die Messwerte der Temperatursensoren kontrolliert werden. Bei einer Füllung des Hohlkörpers 30 mit Zink könnte der Druck beispielsweise bei einer Temperatur der Füllung 5 von über 450°C aktiviert werden. Der Druck könnte wieder deaktiviert werden, wenn die Temperatur unter 420°C absinkt. Bei einer Füllung 5 des Hohlkörpers 30 mit Zinn könnte der Druck beispielsweise bei einer Temperatur der Füllung 5 von über 250°C aktiviert werden. Der Druck könnte wieder deaktiviert werden, wenn die Temperatur unter 235°C absinkt. Während dieses Prozesses kann der Druckverlust gemessen und damit auch die Durchgängigkeit des Hohlkörpers 30 kontrolliert bzw. geprüft werden. So können beispielsweise Temperatursensoren an der Position der Enden des Hohlkörpers 30 vorzusehen werden. Das dritte Material der Füllung 5, welches aus dem Hohlkörper 30 entfernt wird, kann aufgefangen und wieder verwendet werden (Recycling).

Wie aus Fig. 5 ersichtlich ist, weist das im dargestellten Ausführungsbeispiel verwendete Aluminium, welches im Schritt S130 als Druckguss in die Druckgussform eingebracht wird und dessen Temperaturverlauf eine erste Kennlinie K1 zeigt, bis zum Zeitpunkt t1 einen festen ersten Zustand Z1 auf. Während eines ersten Zeitfensters tF(Al) zwischen dem Zeitpunkt t1 und einem zweiten Zeitpunkt t2 weist der einbrachte Aluminiumdruckguss einen flüssigen bzw. zähflüssigen Zustand Z2 und eine Temperatur im Bereich von 400 bis 580°C auf. Ab dem Zeitpunkt t2 erstarrt der Aluminiumdruckguss und weist wieder den festen ersten Zustand Z1 auf. Wie die erste Kennlinie K1 zeigt, kühlt der Aluminiumdruckguss langsam ab.

Wie aus Fig. 5 weiter ersichtlich ist, weist die Füllung 5 des Hohlkörpers 30, deren Temperaturverlauf eine zweite Kennlinie K2 zeigt, während des Gießens noch den festen ersten Zustand Z1 auf, d.h. der Hohlkörper 30 bleibt stabil. Nach dem ersten Zeitfenster tF(Al), welches sehr kurz ist (ca. 1 Sekunde) erstarrt der Druckguss und wird fest. Parallel wird die Füllung 5 im Hohlkörper 30 durch den heißen Druckguss aufgewärmt und die Schmelztemperatur der Füllung 5 wird erreicht bzw. überschritten. Bei der Verwendung von Zinn erreicht die Füllung 5 zu einem dritten Zeitpunkt t3 ihre Schmelztemperatur und wechselt für die Dauer eines zweiten Zeitfensters tF(Zn) in den flüssigen bzw. zähflüssigen Zustand Z2. Bei der Verwendung von Zink erreicht die Füllung 5 zu einem vierten Zeitpunkt t4 ihre Schmelztemperatur und wechselt für die Dauer eines dritten Zeitfensters tF(Sn) in den flüssigen bzw. zähflüssigen Zustand Z2. Ab einem fünften Zeitpunkt t5 erstarrt die Füllung 5 wieder weist wieder den festen ersten Zustand Z1 auf. Somit kann die geschmolzene Füllung 5 bei der Verwendung von Zinn während des zweiten Zeitfensters tF(Zn) aus dem Hohlkörper 30 mit hohem Druck entfernt werden. Bei der Verwendung von Zink kann die geschmolzene Füllung 5 während des dritten Zeitfensters tF(Sn) aus dem Hohlkörper 30 mit hohem Druck entfernt werden, wobei das dritte Zeitfenster tF(Sn) wesentlich kürzer als das zweite Zeitfensters tF(Zn) ist, dessen Ende und der Übergang in den festen ersten Zustand aufgrund der Skalierung des Diagramms nicht mehr sichtbar ist.

## Patentansprüche

1. Verfahren (1) zum Herstellen einer Kühlvorrichtung (10) für eine elektrische Baugruppe, welche mindestens einen rohrförmigen Hohlkörper (30) aus einem gut wärmeleitenden ersten Material und einen Grundkörper (20) aus einem gut wärmeleitenden zweiten Material umfasst, wobei der Hohlkörper (30) außen mit einem gut wärmeleitenden dritten Material beschichtet und innen mit dem gut wärmeleitenden dritten Material befüllt und beschichtet wird, welches eine niedrigere Schmelztemperatur als das erste und zweite Material aufweist, wobei die Füllung (5) den Hohlkörper ausfüllt und anschließend abgekühlt wird, wobei der befüllte Hohlkörper (30) in eine Druckgussform eingelegt wird, wobei das zweite Material als Druckguss mit einer ersten Temperatur in die Druckgussform eingebracht wird und den Hohlkörper (30) zumindest teilweise umfließt, wobei der Druckguss das dritte Material der Oberflächenbeschichtung (36) abschmelzt und das erste Material des Hohlkörpers (30) anschmelzt, so dass zumindest bereichsweise eine stoffschlüssige Verbindung zwischen dem, den Grundkörper (20) ausbildenden Druckguss des zweiten Materials und dem ersten Material des Hohlkörpers (30) entsteht, wobei der Druckguss des zweiten Materials erstarrt und fest wird, wobei der Druckguss des zweiten Materials während der Erstarrungsphase die Füllung (5) aus dem dritten Material im Inneren des Hohlkörpers (30) bis zum Erreichen der Schmelztemperatur erwärmt, und wobei das geschmolzene dritte Material unter Druck aus dem Hohlkörper (30) entfernt wird und wobei das erste Material des Hohlkörpers (30) und das zweite Material des Grundkörpers (20) Aluminium oder eine Aluminiumlegierung ist und das dritte Material der Oberflächenbeschichtung (36) des Hohlkörpers (30) Zink oder eine Zinklegierung oder Zinn oder eine Zinnlegierung ist.

2. Verfahren (1) nach Anspruch, **dadurch gekennzeichnet, dass** der Hohlkörper (30) vor dem Beschichten und Befüllen mit einem Zinkatverfahren behandelt wird.

3. Verfahren (1) nach einem der Ansprüche 1 oder 2, **dadurch gekennzeichnet, dass** der Hohlkörper (30) in einem Beschichtungsbad (9) mit dem dritten Material beschichtet und befüllt wird.

4. Verfahren (1) nach einem der Ansprüche 1 bis 3, **dadurch gekennzeichnet, dass** der befüllte und abgekühlte Hohlkörper (30) in eine gewünschte Form gebogen und geschnitten wird.

5. Verfahren (1) nach einem der Ansprüche 1 bis 4, **dadurch gekennzeichnet, dass** während der Erstarrungsphase an den Enden des Hohlkörpers (30) die Temperatur der Füllung (5) ermittelt wird.

6. Verfahren (1) nach Anspruch 5, **dadurch gekennzeichnet, dass** der Druck zum Entfernung der Füllung (5) an den Hohlkörper (30) angelegt wird, wenn die Temperatur der Füllung (5) einen vorgegebenen Schwellwert erreicht und/oder übersteigt.

7. Vorprodukt (3) zur Verwendung in einem Verfahren gemäß den Ansprüchen 1 bis 6 zur Herstellung einer Kühlvorrichtung (10) für eine elektrische Baugruppe, mit einem rohrförmigen Hohlkörper (30) aus einem gut wärmeleitenden ersten Material, **dadurch gekennzeichnet, dass** der ungebogene Hohlkörper (30) oder der in eine gewünschte Form gebogene und abgelängte Hohlkörper ((30) an seiner Außenseite (34) eine Oberflächenbeschichtung (36) aus einem gut wärmeleitenden dritten Material und eine Füllung (5) aus dem gut wärmeleitenden dritten Material aufweist, welches einen niedrigeren Schmelzpunkt als das erste Material aufweist, wobei die Füllung (5) den Hohlkörper (30) komplett ausfüllt und wobei das erste Material des Hohlkörpers (30) Aluminium oder eine Aluminiumlegierung ist und das dritte Material der Oberflächenbeschichtung (36) des Hohlkörpers (30) und der Füllung (5) Zink oder eine Zinklegierung oder Zinn oder eine Zinnlegierung ist.

## Claims

1. Method (1) for producing a cooling apparatus (10) for an electrical assembly, comprising at least one tubular hollow body (30) made of a first material having good thermal conductivity and a base body (20) made of a second material having good thermal conductivity, wherein the outside of the hollow body (30) is coated with a third material having good thermal conductivity and the inside of the hollow body is filled and coated with the third material having good thermal conductivity, which has a lower melting temperature than the first and second materials, wherein the filling (5) fills the hollow body and is subsequently cooled, wherein the filled hollow body (30) is put into a die casting mould, wherein the second material is introduced as a die casting at a first temperature into the die casting mould and flows around the hollow body (30) at least in part, wherein the die casting melts away the third material of the surface coating (36) and melts onto the first material of the hollow body (30), so that a material bond between the die casting of the second material, forming the base body (20), and the first material of the hollow body (30) is obtained at least in regions, wherein the die casting of the second material sets and becomes solid, wherein during the setting phase the die casting of the second material heats the filling (5) made of the third material inside the hollow body (30) until it reaches the melting temperature, and wherein the molten third material is removed from the hollow body (30) under pressure, and wherein the first material of the hollow body (30) and the second material of the base body (20) are aluminium or an aluminium alloy and the third material of the surface coating (36) of the hollow body (30) is zinc or a zinc alloy or tin or a tin alloy.

2. Method (1) according to Claim, **characterized in that** the hollow body (30) is treated using a zincate method before coating and filling.

3. Method (1) according to either of Claims 1 and 2, **characterized in that** the hollow body (30) is coated and filled with the third material in a coating bath (9).

4. Method (1) according to one of Claims 1 to 3, **characterized in that** the filled and cooled hollow body (30) is bent and cut into a desired shape.

5. Method (1) according to one of Claims 1 to 4, **characterized in that** during the setting phase the temperature of the filling (5) is ascertained at the ends of the hollow body (30).

6. Method (1) according to Claim 5, **characterized in that** the pressure to remove the filling (5) is applied to the hollow body (30) when the temperature of the filling (5) reaches and/or exceeds a prescribed threshold value.

7. Precursor (3) for use in a method according to Claims 1 to 6 for producing a cooling apparatus (10) for an electrical assembly, having a tubular hollow body (30) made of a first material having good thermal conductivity, **characterized in that** the unbent hollow body (30) or the hollow body (30) that has been cut to length and bent into a desired shape has a surface coating (36) made of a third material having good thermal conductivity on its outside (34) and a filling (5) made of the third material having good thermal conductivity, which has a lower melting point than the first material, wherein the filling (5) fills the hollow body (30) completely, and wherein the first material of the hollow body (30) is aluminium or an aluminium alloy, and the third material of the surface coating (36) of the hollow body (30) and of the filling (5) is zinc or a zinc alloy or tin or a tin alloy.

## Revendications

1. Procédé (1) de fabrication d'un dispositif de refroidissement (10) pour un ensemble électrique, comprenant au moins un corps creux tubulaire (30) en un premier matériau à bonne conductivité thermique et un corps de base (20) en un deuxième matériau à bonne conductivité thermique, le corps creux (30) étant revêtu extérieurement d'un troisième matériau à bonne conductivité thermique et étant garni intérieurement avec le troisième matériau à bonne conductivité thermique, et revêtu de celui-ci, dont la température de fusion est inférieure à celle des premier et deuxième matériaux, la garniture (5) remplissant le corps creux et étant ensuite refroidie, le corps creux garni (30) étant placé dans un moule de coulée sous pression, le deuxième matériau étant introduit sous forme de coulée sous pression à une première température dans le moule de coulée sous pression et s'écoulant au moins partiellement autour du corps creux (30), la coulée sous pression faisant fondre complètement le troisième matériau du revêtement de surface (36) et faisant fondre partiellement le premier matériau du corps creux (30), de sorte qu'il se forme au moins par endroits une liaison de matière entre la coulée sous pression du deuxième matériau formant le corps de base (20) et le premier matériau du corps creux (30), la coulée sous pression du deuxième matériau se solidifiant et devenant ferme, la coulée sous pression du deuxième matériau chauffant, pendant la phase de solidification, la garniture (5) constituée du troisième matériau à l'intérieur du corps creux (30) jusqu'à ce qu'elle atteigne la température de fusion, et le troisième matériau fondu étant retiré sous pression hors du corps creux (30), et le premier matériau du corps creux (30) et le deuxième matériau du corps de base (20) étant de l'aluminium ou un alliage d'aluminium, et le troisième matériau du revêtement de surface (36) du corps creux (30) est du zinc ou un alliage de zinc ou de l'étain ou un alliage d'étain.

2. Procédé (1) selon la revendication, **caractérisé en ce que** le corps creux (30) est traité par un procédé au zincate avant le revêtement et le remplissage.

3. Procédé (1) selon l'une des revendications 1 ou 2, **caractérisé en ce que** le corps creux (30) est revêtu du troisième matériau et garni dans un bain de revêtement (9).

4. Procédé (1) selon l'une des revendications 1 à 3, **caractérisé en ce que** le corps creux (30) garni et refroidi est plié et découpé selon une forme souhaitée.

5. Procédé (1) selon l'une des revendications 1 à 4, **caractérisé en ce que**, pendant la phase de solidification, la température de la garniture (5) est déterminée aux extrémités du corps creux (30).

6. Procédé (1) selon la revendication 5, **caractérisé en ce que** la pression pour éliminer la garniture (5) est appliquée au corps creux (30) lorsque la température du remplissage (5) atteint et/ou dépasse une valeur seuil prédéfinie.

7. Produit intermédiaire (3) destiné à être utilisé dans un procédé selon les revendications 1 à 6 pour la fabrication d'un dispositif de refroidissement (10) pour un ensemble électrique, comprenant un corps creux tubulaire (30) en un premier matériau à bonne conductivité thermique, **caractérisé en ce que** le corps creux non courbé (30) ou le corps creux courbé dans une forme souhaitée et coupé à longueur (30) comprend, sur sa face extérieure (34), un revêtement de surface (36) en un troisième matériau à bonne conductivité thermique et une garniture (5) en ce troisième matériau à bonne conductivité thermique, qui présente un point de fusion inférieur à celui du premier matériau, la garniture (5) remplissant complètement le corps creux (30) et le premier matériau du corps creux (30) étant de l'aluminium ou un alliage d'aluminium et le troisième matériau du revêtement de surface (36) du corps creux (30) et du remplissage (5) étant du zinc ou un alliage de zinc ou de l'étain ou un alliage d'étain.
